# FASCICULE DE BREVET EUROPEEN

(11) **EP 3 128 035 B1**
(45) Date de publication et mention de la délivrance du brevet: **04.03.2020**
(21) Numéro de dépôt: 15179473.2
(22) Date de dépôt: 03.08.2015
(51) Int. Cl.: C22C 45/10, C22C 1/00

(54) **ALLIAGE AMORPHE MASSIF À BASE DE ZIRCONIUM SANS NICKEL**
MASSIVE AMORPHE LEGIERUNG AUF DER BASIS VON ZIRCONIUM OHNE NICKEL
BULK AMORPHOUS ALLOY MADE OF NICKEL-FREE ZIRCONIUM

(43) Date de publication de la demande: 08.02.2017
(73) Titulaire: The Swatch Group Research and Development Ltd., 2074 Marin (CH)
(72) Inventeur: Dubach, Alban, 2502 Bienne (CH); Winkler, Yves, 3185 Schmitten (CH); Carozzani, Tommy, 2000 Neuchâtel (CH)
(74) Mandataire: Giraud, Eric

(56) Documents cités:
- EP-A1- 1 365 038
- WO-A1-2006/026882
- US-A1- 2012 247 948
- INOUE A ET AL: "Recent development and application products of bulk glassy alloys", ACTA MATERIALIA, vol. 59, no. 6, 18 novembre 2010 (2010-11-18), pages 2243-2267, XP028142325, ISSN: 1359-6454, DOI: 10.1016/J.ACTAMAT.2010.11.027 [extrait le 2010-11-18]

## Description

### Domaine de l'invention

L'invention concerne un alliage amorphe massif.

L'invention concerne encore un composant d'horlogerie réalisé en un tel alliage.

L'invention concerne encore une montre comportant au moins un tel composant.

L'invention concerne les domaines de l'horlogerie, de la bijouterie, et de la joaillerie, en particulier pour les structures : boîtes de montres, carrures, platines, lunettes, poussoirs, couronnes, boucles, bracelets, bagues, boucles d'oreilles et autres.

### Arrière-plan de l'invention

Les alliages amorphes sont de plus en plus utilisés dans les domaines de l'horlogerie, de la bijouterie, et de la joaillerie, en particulier pour les structures : boîtes de montres, carrures, platines, lunettes, poussoirs, couronnes, boucles, bracelets, et autres.

Les composants à usage externe, destinés à être en contact avec la peau de l'utilisateur, doivent obéir à certaines contraintes, en particulier en raison de la toxicité ou des effets allergènes de certains métaux, notamment le béryllium et le nickel. Malgré les qualités intrinsèques particulières de tels métaux, on s'attache à mettre sur le marché, au moins pour les composants susceptibles d'entrer en contact avec l'épiderme de l'utilisateur, des alliages comportant peu voire pas de béryllium ou de nickel.

Les alliages amorphes massifs à base de zirconium sont connus depuis les années 90. Les publications suivantes concernent de tels alliages:
[1] Zhang, et al., Amorphous Zr-Al-TM (TM=Co, Ni, Cu) Alloys with Significant Supercooled Liquid Region of Over 100 K, Materials Transactions, JIM, Vol. 32, No. 11 (1991) pp. 1005-1010.
[2] Lin, et al., Effect of Oxygen Impurity on Crystallization of an Undercooled Bulk Glass Forming Zr-Ti-Cu-Ni-Al Alloy, Materials Transactions, JIM, Vol. 38, No. 5 (1997) pp. 473-477.
[3] Brevet US6592689.
[4] Inoue, et al., Formation, Thermal Stability and Mechanical Properties of Bulk Glassy Alloys with a Diameter of 20 mm in Zr-(Ti,Nb)-Al-Ni-Cu System, Materials Transactions, JIM, Vol. 50, No. 2 (2009) pp. 388-394.
[5] Demande de brevet US 2012/0247948 A1.
[6] Inoue et al., "Recent development and application products of bulk glassy alloys", ACTA MATERIALIA, Vol. 59, No. 6 (2010), pp. 2243-2267.

Les alliages amorphes avec les meilleures aptitudes à la vitrification, aptitude couramment désignée sous le vocable GFA utilisé ci-après (« glass-forming ability»), et liée au diamètre critique D_{c}*, se trouvent dans les systèmes :
- Zr-Ti-Cu-Ni-Be,
- et Zr-Cu-Ni-Al.

Les compositions (en % atomique) des alliages les plus souvent utilisés/caractérisés sont listées ci-dessous :
- Zr44Ti11Cu9.8Ni10.2Be25 (LM1b)
- Zr65Cu17.5Ni10Al7.5 [1]
- Zr52.5Cu17.9Ni14.6Al10Ti5 (Vit105) [2]
- Zr57Cu15.4Ni12.6Al10Nb5 (Vit106) et Zr58.5Cu15.6Ni12.8Al10.3Nb2.8 (Vit106a) [3]
- Zr61Cu17.5Ni10Al7.5Ti2Nb2 [4]
- Zr62.5Cu22.5Al10Fe5 [5], [6]

Vu le potentiel allergène du nickel, ces alliages ne sont pas utilisables pour des applications en contact avec la peau, comme des pièces d'habillage ou similaire. En plus, à cause de la toxicité du béryllium la fabrication et l'usinage de certains de ces alliages nécessitent des mesures de précaution spéciales. C'est dommage, car ces deux éléments stabilisent la phase amorphe, et facilitent l'obtention d'alliages ayant un diamètre critique D_{c}* élevé. De plus, le nickel a un effet positif sur la résistance à la corrosion des alliages amorphes à base de zirconium.

Les alliages amorphes à base zirconium sans nickel et sans béryllium montrent en général des diamètres critiques qui sont inférieurs à ceux des alliages avec nickel et béryllium, ce qui est défavorable pour la réalisation de pièces massives. Il s'agit donc de mettre au point des alliages tels que le diamètre critique D_{c}* soit suffisamment important.

### Résumé de l'invention

L'invention se propose de réaliser des alliages amorphes massifs à base de zirconium, ou bien sans nickel, ou bien à la fois sans nickel et sans béryllium, pour des applications horlogères.

L'invention se propose d'augmenter le diamètre critique des alliages amorphes à base zirconium au moins sans nickel, ou encore à la fois sans nickel et sans béryllium, tout en gardant une valeur élevée de ΔTx (différence entre la température de cristallisation Tx et la température de transition vitreuse Tg).

L'invention concerne un alliage amorphe massif à base de zirconium ou/et de hafnium, exempt de nickel, avec rajout d'autres éléments pour augmenter son diamètre critique, selon la revendication 1.

L'invention concerne encore un composant d'horlogerie ou de joaillerie réalisé en un tel alliage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, la mesure du diamètre critique D_{c}* dans un échantillon conique ;
- la figure 2 représente, de façon schématisée, une pièce d'horlogerie réalisée en un alliage selon l'invention.

### Description détaillée des modes de réalisation préférés

L'invention concerne les domaines de l'horlogerie, de la bijouterie, et de la joaillerie, en particulier pour les structures : boîtes de montres, carrures, platines, lunettes, poussoirs, couronnes, boucles, bracelets, bagues, boucles d'oreilles et autres.

L'invention se propose de réaliser des alliages amorphes massifs à base de zirconium sans nickel, ou à la fois sans nickel et sans béryllium, pour des applications horlogères, ces alliages selon l'invention étant conçus pour présenter des propriétés analogues à celles des alliages amorphes contenant du nickel, ou contenant du nickel et du béryllium.

L'invention se propose d'augmenter le diamètre critique des alliages amorphes à base de zirconium au moins sans nickel, ou encore à la fois sans nickel et sans béryllium, tout en gardant une valeur élevée de ΔTx.

Par « exempt de Z » on entend que, dans l'alliage, la teneur de Z est, de préférence nulle, sinon très faible, au même titre que des impuretés, et de préférence inférieure ou égale à 0.1%.

On appellera ci-après « alliage sans nickel » un alliage exempt de nickel, c'est-à-dire comportant moins de 0.1% en % atomique, de nickel, et « alliage sans nickel et sans béryllium » un alliage comportant moins de 0.1%, en % atomique, de nickel et comportant moins de 0.1%, en % atomique, de béryllium.

Il s'agit donc d'élaborer une fabrication d'alliages, qui comportent des éléments de substitution au nickel, ou à la fois au nickel et au béryllium, qui ne posent pas de problème en contact avec la peau, alliages qui présentent des valeurs élevées du diamètre critique D_{c}* et de l'intervalle ΔTx.

Aussi l'invention concerne un alliage amorphe massif à base de zirconium, sans nickel, avec rajout de certains composants particuliers pour augmenter le diamètre critique D_{c}*.

En effet, l'expérimentation menée dans le cadre de la présente invention permet d'établir que la possibilité d'une bonne réalisation d'un composant d'habillage d'horlogerie, d'une épaisseur E donnée, réalisé dans un alliage amorphe, est étroitement associée au diamètre critique D_{c}* de cet alliage amorphe. Dans une exécution particulièrement avantageuse, on tire parti au maximum du diamètre critique D_{c}*. De façon préférée, le diamètre critique D_{c}* est supérieur à 1,8 fois l'épaisseur E. Plus particulièrement, le diamètre critique D_{c}* est voisin du double de l'épaisseur E, notamment compris entre 1.8 E et 2.2 E.

Différentes familles de compositions sans nickel sont déjà connues dans la littérature, mais avec des diamètres critiques faibles et/ou des mauvaises résistances à la corrosion.

Une famille d'alliages de zirconium comportant au moins du cuivre et de l'aluminium, notamment Zr-Cu-Al et Zr-Cu-Al-Ag est décrite dans le document «Mater Trans, Vol 48, No 7 (2007) 1626-1630 ». Ses propriétés connues sont l'augmentation du diamètre critique de 8mm à 12mm, en rajoutant de l'argent dans l'alliage, par exemple en transformant un alliage Zr₄₆Cu₄₆Al₈ en un alliage Zr₄₂Cu₄₂Al₈Ag₈. Du fait du pourcentage élevé de cuivre (rapport Cu/Zr ≈ 1), la résistance à la corrosion de cette famille d'alliages est très mauvaise et ces compositions ont même une tendance à se décolorer ou à noircir avec le temps à température ambiante. Les compositions ne contiennent pas de fer.

Une famille d'alliages à base de zirconium comportant au moins du titane, du cuivre et de l'aluminium, notamment Zr-Ti-Cu-Al et Zr-Ti-Nb-Cu-Al, est connue par le document US2013032252. On connaît en particulier les alliages Zr₄₅₋₆₉Ti_{0.25-8}Cu₂₁-₃₅Al_{7.5-15}, et Zr₄₅₋₆₉(Nb,Ti)_{0.25-15}Cu₂₁₋₃₅Al_{7.5-13} avec 0.25≤Ti≤8. Les compositions ne contiennent pas de fer. Le diamètre critique divulgué est inférieur à 10mm. Il convient de souligner que les valeurs affichées dans la littérature ne correspondent pas toujours à la réalité. Par exemple, dans le cas de ce document US2013032252, les meilleures compositions se trouvent autour de Zr60-62Ti2Cu24-28Al10-12. La réalisation à titre de comparaison, menée lors de l'expérimentation de l'invention, selon le mode opératoire décrit ci-dessous, d'un alliage Zr61Ti2Cu26AI11 censé avoir un diamètre critique de 10mm, n'a permis d'obtenir qu'un diamètre critique Dc* de 4.5mm. Ceci incite à la plus grande méfiance à l'égard des résultats très optimistes affichés dans certains documents de l'art antérieur.

Une famille d'alliages de zirconium comportant au moins du palladium, du cuivre et de l'aluminium, de type Zr-Cu-Pd-Al est connue par le document WO2004022118, qui divulgue une composition avec 10% de palladium, donc de prix élevé. Le diamètre critique reste assez petit. La composition ne contient pas de fer.

Une famille d'alliages de zirconium comportant au moins du niobium, du cuivre et de l'aluminium, de type Zr-Nb-Cu-Al est connue par le document WO2013075829. Cette famille permet la fabrication des alliages amorphes en utilisant des éléments pas très purs, par exemple avec une utilisation de zirconium industriel au lieu de zirconium pur. Par conséquent, les compositions contiennent également des traces de Fe, Co, Hf et O : Zr_{64.2-72}Hf_{0.01-3.3}(Fe,Co)_{0.01-0.15}Nb_{1.3-2.4}O_{0.01-0.13}Cu_{23.3-25.5}Al_{3.4-4.2} (% massique). Le diamètre critique est voisin de 5mm.

Une famille d'alliages à base de zirconium comportant au moins du niobium, du cuivre, du palladium et de l'aluminium, de type Zr-Nb-Cu-Pd-Al est connue par le document « J Mech Behav Biomed, Vol 13 (2012) 166-173 », qui traite du développement des alliages amorphes dans le système Zr₄₅₊ₓCu₄₀₋ₓAl₇Pd₅Nb₃. Les compositions ne contiennent pas de fer. Les essais menés dans le cadre de la mise au point de l'invention ont montré que ces compositions de type Zr-Nb-Cu-Pd-Al ne résistent pas à la corrosion.

Une famille d'alliages à base de zirconium comportant au moins du cuivre, du fer, de l'aluminium, et de l'argent, de type Zr-Cu-Fe-Al-Ag est connue par le document « MSEA, Vol 527 (2010) 1444-1447 », qui étudie l'influence du Fe sur les propriétés thermophysiques de l'alliage (Zr₄₆Cu_{39.2}Ag_{7.8}Al₇)_{100-y}Fe_{y} avec 0<y<7. Le rapport Cu/Zr est élevé, et de fait la résistance à la corrosion n'est pas bonne. Une famille d'alliages de zirconium comportant au moins du cuivre, du fer, de l'aluminium, et de l'argent, de type Zr-Cu-Fe-Al-X, avec X étant au moins un élément de la famille Ti, Hf, V, Nb, Y, Cr, Mo, Fe, Co, Sn, Zn, P, Pd, Ag, Au, Pt, est connue par le document WO2006026882 relatif à l'alliage Zr₃₃₋₈₁Cu₆₋₄₅(Fe,Co)₃₋₁₅Al₅₋₂₁-X₀₋₆.

La même famille est encore connue par le document CN102534439, qui concerne plus particulièrement l'alliage Zr₆₀₋₇₀Ti_{1-2.5}Nb_{0-2.5}Cu₅₋₁₅Fe₅₋₁₅Ag₀₋₁₀Pd₀₋₁₀Al_{7.5-12.5}.

Au vu des limitations mentionnées dans ces différentes divulgations de la littérature, la mise au point de l'invention a nécessité une importante campagne d'essais pour améliorer les propriétés, et notamment le diamètre critique, des alliages amorphes sans nickel, et sans béryllium et sans nickel.

Malgré les enseignements - a priori rédhibitoires - relatifs aux alliages de type Zr-Cu-Fe-Al-Ag, ou de type Zr-Cu-Fe-Al-X, qui ne sont pas compatibles avec le cahier des charges et notamment en ce qui concerne la résistance à la corrosion, qui doit être parfaite pour des composants d'habillage d'horlogerie, la démarche inventive a cherché à établir si le rôle particulier joué par le fer, avec son influence favorable sur les propriétés thermophysiques de l'alliage, pourrait servir de base à la définition de compositions particulières d'alliages avec un diamètre critique D_{c}* de préférence supérieur ou égal à 9 mm, et présentant une très bonne résistance à la corrosion, et une excellente stabilité de coloris dans le temps.

A cette fin, l'invention ne comporte que des alliages comportant au moins 0.5% de fer.

En effet, le système Zr-Cu-Fe-Al est choisi comme point de départ, car la littérature enseigne que ce système a une aptitude à la vitrification (GFA, glass-forming ability) relativement grande (plus grande que pour les alliages ternaires Zr-Cu-AI).

Principalement, le fer a été choisi pour les raisons suivantes :
- le fait d'avoir 4 éléments (Zr-Cu-Al + Fe) augmente la complexité de l'alliage (il est plus difficile de former une structure ordonnée), et donc augmente son GFA ;
- généralement, les meilleures compositions se trouvent autour des eutectiques profonds dans le diagramme des phases. Il est connu que le fer forme un eutectique profond avec le Zr, et des calculs thermodynamiques ont montré que le fer abaisse le liquidus dans le système quaternaire. Des eutectiques profonds se situent près de Zr60Cu25Fe5Al10 et Zr62.5Cu22.5Fe5Al10;
- de plus, pour augmenter le GFA, l'énergie de mélange entre les principaux éléments doit être négative (ce qui est le cas pour Zr-Fe et Al-Fe).

Pourtant, le diamètre critique des alliages quaternaires Zr-Cu-Fe-Al n'est pas encore suffisamment grand pour réaliser des pièces d'habillage massives, telles qu'une carrure ou similaire. L'objectif d'un diamètre critique D_{c}* voisin de 9 mm, ou supérieur à cette valeur, tient compte du fait que, du moins en haute horlogerie, l'épaisseur d'une carrure est typiquement voisine de 5mm.

La stratégie d'expérimentation a consisté à rajouter, à un alliage quaternaire de départ, des éléments supplémentaires afin d'augmenter le diamètre critique en utilisant la démarche principale suivante :
- 1. Définir une base constituée d'un alliage quaternaire de départ Zr-Cu-Fe-Al. Par exemple : Zr₅₈Cu₂₇Fe₅Al₁₀. Le zirconium peut être remplacé par du hafnium, ou par un mélange zirconium-hafnium
- 2. Choisir au moins deux (ou davantage) éléments X, pris dans une famille comportant Ti, V, Nb, Y, Cr, Mo, Co, Sn, Zn, P, Pd, Ag, Au, Pt, Ta, Ru, Rh, Ir, Os, et Hf quand la base n'en comporte pas, et Zr quand la base n'en comporte pas ; dans l'expression Xa, on désigne par « a » le pourcentage cumulé de tous les éléments de type X
- 3. Si un élément X choisi est parmi (Ti, Nb, Ta) il remplace le Zr. En effet, les éléments (Ti, Nb, Ta) sont chimiquement plus proches du Zr, en raison de leur proximité dans le tableau périodique des éléments, et de la facilité de formation de solutions solides avec le Zr, et ils sont donc utilisés pour remplacer le Zr
- 4. Si un élément X est parmi (Pd, Pt, Ag, Au, Ru, Rh, Ir, Os) et donc, de façon similaire, chimiquement plus proche du Cu, il remplace le Cu
- 5. Figer une composition d'alliage ainsi obtenue. Par exemple: X1= Nb, et X2= Ag ; l'alliage choisi est Zr_{58-X1}Nbₓ₁Cu_{25-X2}Ag_{X2}Fe₅Al₁₂
- 6. Fabriquer des alliages avec différentes teneurs de X1 et X2. Par exemple X1 =2% et 3%, et X2= 3.5% et 4.5%
- 7. Mesurer les propriétés et surtout le diamètre critique D_{c}* des alliages, et identifier la meilleure composition. Par exemple Zr₅₆Nb₂Cu_{22.5}Ag_{4.5}Fe₅Al₁₀.

Pour chaque alliage expérimental, des charges d'environ 70g d'alliage ont été préparées dans un four à arc en utilisant des éléments purs, de pureté supérieure à 99.95%. Ce pré-alliage a été ensuite refondu dans une machine de coulée centrifuge, avec creuset en oxyde de silicium, sous atmosphère d'argon, et coulé dans un moule en cuivre sous forme d'un cône (épaisseur max. 11 mm, largeur 20mm, angle d'ouverture 6.3°). Une coupe métallographique a été préparée au milieu de chaque cône dans le sens de sa longueur pour mesurer le diamètre critique D_{c}*, qui correspond à l'épaisseur du cône où la zone cristalline commence, tel que visible en figure 1.

Le tableau ci-dessous résume les essais réalisés dans un système Zr-Cu-Fe-Al-X, X étant au moins un élément de la famille Ti, Hf, V, Nb, Y, Cr, Mo, Fe, Co, Sn, Zn, P, Pd, Ag, Au, Pt, Ta, Ru, Rh, Ir, Os.

Les compositions 1 et 2 sont connues, ne comportent pas de composant additionnel X, et correspondent aux enseignements du document WO2006026882.

Les compositions 3 et 4 concernent des compositions non divulguées dans la littérature, elles sont toutefois couvertes par certaines plages divulguées par le document WO2006026882. La composition 3 comporte un composant X additionnel unique qui est l'argent, le diamètre critique est meilleur que celui des compositions 1 et 2, mais insuffisant pour satisfaire au cahier des charges de l'invention. La composition 4 comporte deux composants X additionnels, le niobium et l'argent, avec un % total de 6, et le diamètre critique est du même ordre que celui de l'échantillon 3.

La campagne d'essais montre que le seul moyen d'augmenter sensiblement le diamètre critique D_{c}* est d'avoir dans l'alliage au moins deux composants X, et avec un % supérieur ou égal à 6,3.

Les compositions 5-12 sont entièrement nouvelles, et ne recoupent pas les plages de l'art antérieur. Parmi elles, les compositions 5 à 11 ont un diamètre critique D_{c}* supérieur ou égal à 9,5 mm. La composition 12 montre qu'un pourcentage cumulé « a » des composants X supérieur à une certaine valeur, en l'occurrence 10% en pourcentage atomique, n'apporte pas d'effet bénéfique, au contraire même, puisque le diamètre critique D_{c}* est sensiblement plus faible que les précédents.

Les résultats montrent que le rajout d'éléments X augmente le diamètre critique D_{c}* et qu'idéalement il faut rajouter au moins deux éléments X pour maximiser leur effet. Les essais montrent que le diamètre critique D_{c}* est maximal quand le pourcentage cumulé « a » des éléments X se situe entre 6 et 10%.

L'expérimentation prouve, encore, que l'ajout de terres rares, en petite quantité, est favorable pour amortir l'effet négatif de l'oxygène présent dans l'alliage (« oxygen scavenger »).

| **N°** | **Composition (en % atomique)** | **D_{c}* (mm)** | **% cumulé de X** |
|---|---|---|---|
| 1 | Zr58Cu22Fe8Al10 | 5.0 | 0 |
| 2 | Zr62.5Cu22.5Fe5Al10 | 6.1 | 0 |
| 3 | (Zr58Cu22Fe8Al10)0.95Ag5 | 7.1 | 5 |
| 4 | Zr56Nb2Cu21Ag4Fe5Al12 | 7.0 | 6 |
| 5 | Zr55.9Nb2.1Cu22.8Ag2.1Pd2.1Fe4Al11 | 9.6 | 6.3 |
| 6 | Zr56Ti2Cu22.5Ag4.5Fe5Al10 | 10.5 | 6.5 |
| 7 | Zr56Nb2Cu22.5Ag4.5Fe5Al10 | 10.5 | 6.5 |
| 8 | Zr56Cu22.5Ag4.5Pd2Fe5Al10 | 9.5 | 6.5 |
| 9 | Zr57.5Nb20.5Cu21Ag4.5Fe4.5Al10 | 10 | 7 |
| 10 | Zr56Nb2Cu21.5Ag5.5Fe5Al10 | 10 | 7.5 |
| 11 | Zr55Nb2Cu21.5Ag4.5Pd2Fe5Al10 | 10 | 8.5 |
| 12 | Zr57.5Nb3.5Cu20Ag3.5Pd2Fe3Al10.5 | 6.6 | 9 |

L'invention concerne ainsi un alliage amorphe massif, caractérisé en ce qu'il est exempt de nickel, et qu'il consiste, en valeurs en % atomique, en :
- une base composée de zirconium ou/et hafnium, dont la teneur constitue la balance, avec un total zirconium et hafnium supérieur ou égal à 52.0, et inférieur ou égal à 62.0 ;
- du cuivre: supérieur ou égal à 16.0, et inférieur ou égal à 28.0 ;
- du fer: supérieur ou égal à 0.5, et inférieur ou égal à 10.0 ;
- de l'aluminium: supérieur ou égal à 7.0, et inférieur ou égal à 13.0 ;
- au moins un premier métal d'apport et un deuxième métal d'apport dits X pris dans la famille comportant Ti, V, Nb, Y, Cr, Mo, Co, Sn, Zn, P, Pd, Ag, Au, Pt, Ta, Ru, Rh, Ir, Os, et Hf quand ladite base n'en comporte pas, et Zr quand ladite base n'en comporte pas, avec le pourcentage atomique cumulé « a » desdits au moins deux métaux d'apport étant supérieur ou égal à 6.0, et inférieur ou égal à 10.0.

Plus particulièrement, le premier métal d'apport et le deuxième métal d'apport sont pris dans la famille comportant Ti, Nb, Pd, Ag, Au, Pt, Ta, Ru, Rh, Ir, Os, et Hf quand ladite base n'en comporte pas, et Zr quand ladite base n'en comporte pas, avec le pourcentage atomique cumulé de ces au moins deux métaux d'apport étant supérieur ou égal à 6.0, et inférieur ou égal à 10.0.

Plus particulièrement encore, le premier métal d'apport et le deuxième métal d'apport sont pris dans la famille comportant Ti, Nb, Pd, Ag, Au, Pt, Ta, Ru, Rh, Ir, Os, avec le pourcentage atomique cumulé de ces au moins deux métaux d'apport étant supérieur ou égal à 6.0, et inférieur ou égal à 10.0.

Dans une variante particulière, l'alliage selon l'invention ne comporte que du zirconium et pas de hafnium.

Dans une autre variante particulière, l'alliage selon l'invention ne comporte que du hafnium et pas de zirconium.

De façon plus particulière, l'alliage selon l'invention est exempt de nickel et de béryllium.

Les meilleurs résultats jusqu'à présent ont été réalisés avec :
- X = Ag+Nb;
- X=Ag+Ti;
- X = Nb+Ag+Pd.

De façon plus particulière encore, l'alliage selon l'invention est exempt de cobalt ou/et de chrome.

En somme, les alliages selon l'invention résistent à la corrosion, et ont une couleur stable (pas de ternissement ou décoloration au porté)

L'invention concerne encore un composant 1 d'horlogerie ou de joaillerie réalisé en un tel alliage amorphe.

Plus particulièrement, le diamètre critique D_{c}* de l'alliage amorphe selon l'invention, qui constitue ce composant, est supérieur à 1.8 fois la plus forte épaisseur E de ce composant 1.

L'invention concerne encore une montre 2 comportant au moins un tel composant 1 d'habillage.

Plus particulièrement, cette montre 2 comporte un tel composant 1 d'habillage qui est une carrure d'épaisseur maximale E comprise entre 4.0 et 5.0 mm réalisée dans un tel alliage amorphe présentant un diamètre critique D_{c}* supérieur à 8 mm.

## Revendications

1. Alliage amorphe massif, **caractérisé en ce qu'**il est exempt de nickel, et qu'il consiste, en valeurs en % atomique, en :
- une base composée de zirconium ou/et hafnium, dont la teneur constitue la balance, avec un total zirconium et hafnium supérieur ou égal à 52.0, et inférieur ou égal à 62.0 ;
- cuivre: supérieur ou égal à 16.0, et inférieur ou égal à 28.0 ;
- fer: supérieur ou égal à 0.5, et inférieur ou égal à 10.0 ;
- aluminium: supérieur ou égal à 7.0, et inférieur ou égal à 13.0 ;
- au moins un premier métal d'apport et un deuxième métal d'apport dits (X) pris dans la famille comportant Ti, V, Nb, Y, Cr, Mo, Co, Sn, Zn, P, Pd, Ag, Au, Pt, Ta, Ru, Rh, Ir, Os, et Hf quand ladite base n'en comporte pas, et Zr quand ladite base n'en comporte pas, avec le pourcentage atomique cumulé desdits au moins deux métaux d'apport étant supérieur ou égal à 6.0, et inférieur ou égal à 10.0.

2. Alliage amorphe massif selon la revendication 1, **caractérisé en ce que** ledit premier métal d'apport et ledit deuxième métal d'apport sont pris dans la famille comportant Ti, Nb, Pd, Ag, Au, Pt, Ta, Ru, Rh, Ir, Os, et Hf quand ladite base n'en comporte pas, et Zr quand ladite base n'en comporte pas, avec le pourcentage atomique cumulé desdits au moins deux métaux d'apport étant supérieur ou égal à 6.0, et inférieur ou égal à 10.0.

3. Alliage amorphe massif selon la revendication 2, **caractérisé en ce que** ledit premier métal d'apport et ledit deuxième métal d'apport sont pris dans la famille comportant Ti, Nb, Pd, Ag, Au, Pt, Ta, Ru, Rh, Ir, Os, avec le pourcentage atomique cumulé desdits au moins deux métaux d'apport étant supérieur ou égal à 6.0, et inférieur ou égal à 10.0.

4. Alliage amorphe massif selon l'une des revendications 1 à 3, **caractérisé en ce que** ledit alliage est exempt de nickel et de béryllium.

5. Alliage amorphe massif selon l'une des revendications 1 à 4, **caractérisé en ce que** ledit alliage est exempt de cobalt ou/et de chrome.

6. Composant (1) d'horlogerie ou de joaillerie réalisé en un alliage amorphe selon l'une des revendications 1 à 5.

7. Composant (1) selon la revendication 6, **caractérisé en ce que** le diamètre critique (D_{c}*) dudit alliage amorphe qui constitue ledit composant (1) est supérieur à 1.8 fois la plus forte épaisseur (E) dudit composant

8. Montre (2) comportant au moins un dit composant (1) d'habillage selon la revendication 6 ou 7.

9. Montre (2) selon la revendication 8, **caractérisée en ce que** ladite montre (2) comporte un dit composant (1) d'habillage qui est une carrure d'épaisseur maximale (E) comprise entre 4.0 et 5.0 mm réalisée dans un alliage amorphe selon l'une des revendications 1 à 6 présentant un diamètre critique (D_{c}*) supérieur à 8 mm.

## Patentansprüche

1. Massive amorphe Legierung, **dadurch gekennzeichnet, dass** sie frei von Nickel ist und, in Atomprozentwerten, besteht aus:
- einer Basis, enthaltend Zirkonium und/oder Hafnium, wobei der Gehalt den Saldo bildet, mit einem Gesamtgehalt von Zirkonium und Hafnium größer oder gleich 52,0 und kleiner oder gleich 62,0;
- Kupfer: größer oder gleich 16,0 und kleiner oder gleich 28,0;
- Eisen: größer oder gleich 0,5 und kleiner oder gleich 10,0;
- Aluminium: größer oder gleich 7,0 und kleiner oder gleich 13,0;
- mindestens einem ersten Füllmetall und einem zweiten Füllmetall mit der Bezeichnung (X), die aus der Gruppe stammen, die Ti, V, Nb, Y, Cr, Mo, Co, Sn, Zn, P, Pd, Ag, Au, Pt, Ta, Ru, Rh, Ir, Os umfasst, und, wenn die Basis dies nicht enthält, Hf, und, wenn die Basis dies nicht enthält, Zr, wobei der kumulierte Atomprozentsatz der mindestens zwei Füllmetalle größer oder gleich 6,0 und kleiner oder gleich 10,0 ist.

2. Massive amorphe Legierung nach Anspruch 1, **dadurch gekennzeichnet, dass** das erste Füllmetall und das zweite Füllmetall aus der Gruppe stammen, die Ti, Nb, Pd, Ag, Au, Pt, Ta, Ru, Rh, Ir, Os umfasst, und, wenn die Basis dies nicht enthält, Hf, und, wenn die Basis dies nicht enthält, Zr, wobei der kumulierte Atomprozentsatz der mindestens zwei Füllmetalle größer oder gleich 6,0 und kleiner oder gleich 10,0 ist.

3. Massive amorphe Legierung nach Anspruch 2, **dadurch gekennzeichnet, dass** das erste Füllmetall und das zweite Füllmetall aus der Gruppe stammen, die Ti, Nb, Pd, Ag, Au, Pt, Ta, Ru, Rh, Ir, Os umfasst, wobei der kumulierte Atomprozentsatz der mindestens zwei Füllmetalle größer oder gleich 6,0 und kleiner oder gleich 10,0 ist.

4. Massive amorphe Legierung nach einem der Ansprüche 1 bis 3, **dadurch gekennzeichnet, dass** die Legierung frei von Nickel und Beryllium ist.

5. Massive amorphe Legierung nach einem der Ansprüche 1 bis 4, **dadurch gekennzeichnet, dass** die Legierung frei von Kobalt und/oder Chrom ist.

6. Bauteil (1) für Uhren oder Schmuck, hergestellt aus einer amorphen Legierung nach einem der Ansprüche 1 bis 5.

7. Bauteil (1) nach Anspruch 6, **dadurch gekennzeichnet, dass** der kritische Durchmesser (D_{c}*) der amorphen Legierung, welche das Bauteil (1) bildet, größer ist als das 1,8-Fache der größten Dicke (E) des Bauteils.

8. Tragbare Uhr (2), umfassend mindestens ein Ausstattungsbauteil (1) nach Anspruch 6 oder 7.

9. Tragbare Uhr (2) nach Anspruch 8, **dadurch gekennzeichnet, dass** die tragbare Uhr (2) ein Verkleidungsbauteil (1) aufweist, welches ein Gehäusemittelteil mit einer maximalen Dicke (E) zwischen 4,0 und 5,0 mm ist, hergestellt aus einer amorphen Legierung nach einem der Ansprüche 1 bis 6 mit einem kritischen Durchmesser (D_{c}*) größer als 8 mm.

## Claims

1. Bulk amorphous alloy, **characterised in that** it is nickel-free, and **in that** it consists, in at%, of:
- a base made of zirconium and/or hafnium, the content whereof constitutes the balance, with a total zirconium and hafnium content of greater than or equal to 52.0, and less than or equal to 62.0;
- copper: greater than or equal to 16.0, and less than or equal to 28.0;
- iron: greater than or equal to 0.5, and less than or equal to 10.0;
- aluminium: greater than or equal to 7.0, and less than or equal to 13.0;
- at least one first so-called (X) filler metal and one second so-called (X) filler metal, selected from the family consisting of Ti, V, Nb, Y, Cr, Mo, Co, Sn, Zn, P, Pd, Ag, Au, Pt, Ta, Ru, Rh, Ir, Os, and Hf when not included in said base, and Zrwhen not included in said base, with the cumulative atom percent of said at least two filler metals being greater than or equal to 6.0, and less than or equal to 10.0.

2. Bulk amorphous alloy according to claim 1, **characterised in that** said first filler metal and said second filler metal are selected from the family consisting of Ti, Nb, Pd, Ag, Au, Pt, Ta, Ru, Rh, Ir, Os, and Hf when not included in said base, and Zr when not included in said base, with the cumulative atom percent of said at least two filler metals being greater than or equal to 6.0, and less than or equal to 10.0.

3. Bulk amorphous alloy according to claim 2, **characterised in that** said first filler metal and said second filler metal are selected from the family consisting of Ti, Nb, Pd, Ag, Au, Pt, Ta, Ru, Rh, Ir, and Os, with the cumulative atom percent of said at least two filler metals being greater than or equal to 6.0, and less than or equal to 10.0.

4. Bulk amorphous alloy according to one of claims 1 to 3, **characterised in that** said alloy is nickel- and beryllium-free.

5. Bulk amorphous alloy according to one of claims 1 to 4, **characterised in that** said alloy is cobalt- and/or chromium-free.

6. Timepiece or jewellery component (1) made of an amorphous alloy according to one of claims 1 to 5.

7. Component (1) according to claim 6, **characterised in that** the critical diameter (D_{c}*) of said amorphous alloy constituting said component (1) is greater than 1.8 times the largest thickness (E) of said component.

8. Watch (2) including at least one said external component (1) according to claim 6 or 7.

9. Watch (2) according to claim 8, **characterised in that** said watch (2) includes one said external component (1) which is a middle part of maximum thickness (E) that lies in the range 4.0 to 5.0 mm, made of an amorphous alloy according to one of claims 1 to 6, having a critical diameter (D_{c}*) greater than 8 mm.
